# EUROPÄISCHE PATENTSCHRIFT

(11) **EP 0 521 523 B1**
(45) Veröffentlichungstag und Bekanntmachung des Hinweises auf die Patenterteilung: **06.09.1995**
(21) Anmeldenummer: 92111337.9
(22) Anmeldetag: 03.07.1992
(51) Int. Cl.: F27B 1/16, C21B 11/02

(54) **Verfahren zum Betreiben eines Kupolofens**
Process for running a cupola
Procédé de conduite d'un cubilot

(30) Priorität: 05.07.1991 DE 4122381
(43) Veröffentlichungstag der Anmeldung: 07.01.1993
(73) Patentinhaber: Linde Aktiengesellschaft, 65189 Wiesbaden (DE)
(72) Erfinder: Rossmann, Manfred, Dr. Dipl.-Ing., W-8000 München 71 (DE)
(74) Vertreter: Schaefer, Gerhard, Dr.

(56) Entgegenhaltungen:
- DE-A- 2 015 580
- DE-A- 2 315 748
- DE-C- 930 930
- FR-A- 1 144 895
- US-A- 4 309 024
- GIESSEREI. Bd.77, nr.5, 5 März 1990, DUSSELDORF DE, seiten 142-148 F.NEUMANN 'Optimierung des Kupolofenschmelzprozesses durch Sauerstoffzusatz''

## Beschreibung

Die Erfindung betrifft ein Verfahren zum Betreiben eines Kupolofens zur Erzeugung von Gußeisen,bei dem der Ofenschacht des Kupolofens mit einem entsprechenden Einsatz gefüllt ist bzw. ständig nachgefüllt wird und bodenseitig Gußeisen entnommen wird, bei dem dem Ofenschacht im unteren Bereich Wind, z.B. Luft - gegebenenfalls mit Zusatzsauerstoff, zugeführt wird und im oberen Schachtbereich das sogenannte Gichtgas abgeführt wird, wobei der Ofenschacht von oben nach unten in eine Beschickungszone (5), eine Vorwärmzone (4), eine Schmelzzone(3), eine Windzone (2) und eine Herdzone (1) einteilbar ist und bei dem dem Ofenschacht ein Kohlengas Kohlenmonoxid und/oder Kohlendioxid zugeführt wird.

Ein Verfahren, wie es im einleitenden Absatz beschrieben ist, ist aus der US-PS 4 309 024 bekannt. Derzufolge wird speziell ein Kohlenmonoxid enthaltendes Heißgas, das in einem spezifischen, zugehörigen Generator erzeugt wird, in den Bodenbereich eines Kupolofens zu Heizzwecken eingeführt.

Im allgemein bekannten Standardbetrieb wird ein Kupolofen beispielsweise mit einem Einsatz von 500 kg beschickt, der sich aus 440 kg Roheisen und Schrott, 47 kg Koks und 13 kg Zuschlagstoffen, z.B. Kalksteinen, zusammensetzt. Dieser Einsatz sinkt nach und nach im Schacht des Kupolofens ab, erwärmt sich dabei in der Vorwärmzone durch die im Gegenstrom zum Einsatz fließenden Gase, wodurch bei ca. 900 bis 1000°C zunächst die thermische Dissoziation der Zuschlagstoffe, also die des Kalksteins gemäß der Gleichung

CaCO₃ ---> CaO + CO₂

erfolgt. In der sich an die Vorwärmzone anschließenden Schmelzzone beginnt dann das Schmelzen des Eiseneinsatzes. Die Temperaturen dort sind in der Größenordnung von ca. 1400°C und der im Einsatz befindliche Koks ist in dieser Ofenzone bereits weißglühend. Dessen Verbrennung erfolgt jedoch erst in der noch tiefer liegenden Windzone des Kupolofens, da erst dort der zur Verbrennung notwendige Sauerstoff vorhanden ist. Aus der Verbrennung des Kokses gemäß der Gleichung

C + O₂ ---> CO₂

geht Kohlendioxid hervor, das mit dem von der Windzufuhr herrührenden Gasstrom im Ofen weitertransportiert wird. Dieses Kohlendioxid durchläuft beim Aufsteigen im Kupolofen die höher liegende Schmelzzone und wird in dieser von dem glühenden, dort noch nicht verbrannten Koks gemäß Boudouard Reaktion reduziert, wodurch Kohlenmonoxid (CO) entsteht:

CO₂ + C <--->2CO.

Dieses Kohlenmonoxid wiederum ist für die Funktion und Produktqualität des Kupolofens wichtig, da es dem Abbrand des Einsatzeisens, also der FeO-Bildung, entgegenwirkt und auch eine vorteilhafte Wirkung bezüglich der Schlackebasizität besitzt.

Hierbei ist zu berücksichtigen, daß die Kohlenmonoxid Bildung in der Schmelzzone stark vom Füllstand des Füllkokses in der Kupolofensäule abhängt und diese im Gleichgewicht mit dem Satzkoksanteil steht. D.h. niedriger Füllkoksstand und ggfs. niedriger Satzkoksanteil bedingen einen sehr niedrigen Kohlenmonoxid Gehalt im oberen Kupolofenbereich. In der Folge sind auch die oben ausgeführten, vorteilhaften Effekte nicht mehr gewährleistet. Dies gilt heute umso mehr, als durch die ökonomisch immer weiter verbesserten Kupolofenanlagen ohnehin vergleichsweise niedrige Satzkoksanteile möglich sind.

Die Aufgabenstellung vorliegender Erfindung besteht daher darin, eine Möglichkeit(en) anzugeben, den Kohlenmonoxid Gehalt in Kupolöfen beeinflussen zu können, diesen unabhängig vom Füllstand des Kokses im Ofen und vom Anteil des Satzkokses variieren und auf einen bestimmten gewünschten Wert einstellen zu können.

Diese Aufgabe wird gemäß der Erfindung dadurch gelöst, daß zur Einstellung eines gewünschten, erhöhten Kohlenmonoxid Gehalts im oberen Kupolofenbereich Kohlendioxid (CO₂) in der Windüsenebene in die Windzone (2) des Kupolofens in geeigneter Menge eingebracht wird.

Durch diese Kohlendioxid Zugabe wird dem in der Windzone durch die Verbrennung von Koks entstehenden Kohlendioxid Gas ein weiterer Anteil Kohlendioxid hinzugefügt und aus dem so vergrößerten CO₂-Angebot in der Schmelzzone, in der ja eine Kohlendioxid Reduktion gemäß der Boudouard Reaktion erfolgt, eine größere Menge Kohlenmonoxid erzeugt. In der Folge steigt das Kohlenmonoxid Niveau im Ofen mit den positiven Wirkungen wie Abbrandvermeidung und vorteilhafter Schlackenbildung. Beispielsweise ist die konstante Zufuhr von Kohlendioxid Gas in die Windzone des Kupolofens bereits eine günstige Variante des erfindunsgemäßen Verfahrens.

Eine andere vorteilhafte Variante des erfindungsgemäßen Verfahrens besteht darin, daß das Kohlendioxid in der Windzone in mengengeregelter Weise eingebracht wird, so daß ein etwa gleichbleibendes Kohlenmonoxid Niveau im Kupolofen erzielt wird. Die Einregelung eines etwa gleichbleibenden Niveaus an CO kann dadurch erreicht werden, daß mit abnehmender Füllkokshöhe die Kohlendioxid Zugabe entsprechend erhöht wird.

In einer weiteren und weitergehenden Erfindungsvariante wird eine Kohlendioxid Zugabe in einer Größenordnung durchgeführt wird, die eine Absenkung der Satzkoksmenge zuläßt. Dabei handelt es sich um Gaszufuhrmengen in der Größenordnung von 30 bis 500 m³ pro Stunde, abhängig von der Größe der Satzkoksreduzierung und der Ofengröße. Auf diese Weise werden Einsparungen an Satzkoks in einer Größenordnung von 1 bis 3 % mit dem weiteren Vorteil möglich, daß Schmelzleistungserhöhungen erzielt werden, denn nach dem Netzdiagramm von Jungblut bedeutet weniger Satzkoks eine höhere Schmelzleistung.

Erfindungemäß kann auch die gleichzeitige Zufuhr von Kohlendioxid und Kohlenmonoxid günstig sein. Da in der Windzone eines Kupolofens eingebrachtes CO₂ als Kühlgas wirkt, kann, bei zu starker Kühlwirkung, eine gleichzeitige Kohlenmonoxid Zugabe zur Kohlendioxid Zufuhr vorteilhaft sein, denn CO verbrennt in der Windzone, liefert also Energie und erhöht gleichzeitig so auch die Kohlendioxid Menge, die wiederum zur Reduktion zur Verfügung steht.

Zuverlässig, mit gleichbleibender Zusammensetzung und mit optimaler Dosierbarkeit werden die Kohlengase in Speicherbehältern für die erfindungsgemäßen Anwendungen bereitgestellt. Eine manchmal vorteilhafte Möglichkeit besteht darin, die Kohlengase, vor allem Kohlendioxid, aus Brennerabgasen, insbesondere den Abgasen des Kupolofen-Rekuperator-Brenners, zu gewinnen und so zumindest ein Teil der benötigten Gasmenge bereitzustellen.

Anhand der Figur soll beispielhaft die Erfindung näher erläutert werden.

Die Figur zeigt einen Kupolofen, an dem eine Ausführung der Erfindung gezeigt ist. Zunächst ist ein Kupolofenschacht 11 mit einer Beschickungsöffnung 12, einer Gichtbühne 13, einem Windring 14 mit Winddüsen 15a und 15b, einer Bodenklappe 16 sowie einem Eisenabstich 17 und einem Schlackenabstich 18 gezeigt.

Innerhalb des Ofens sind mit den Ziffern 1 bis 5 sowie zugehörigen gestrichelten Linien die Gattierungszone 5, die Vorwärmzone 4, die Schmelzzone 3, die Windzone 2 und letztlich die Herdzone 1 angedeutet.

In den Winddüsen 15a und 15b für den Ofenwind sind Lanzen 20a,b angeordnet, die außerhalb des Ofens mit einer Sauerstoffversorgung und einer Kohlendioxidversorgung verbunden sind.

Erfindungsgemäß wird nun ein Kupolofenbetrieb durchgeführt, bei dem ein Einsatz, wie er in der Einleitung beschrieben ist, eingesetzt wird. Lediglich die Satzkoksmenge ist wesentlich reduziert und liegt mit ca 37 kg (ca. 7% vom Einsatzgewicht) deutlich niedriger. In der Windüsenebene werden dem Kupolofen über die Lanzen 20a und 20b jetzt 200 m³ Kohlendioxid pro Stunde zugeführt. Das entspricht bei ca 10 Sätzen Einsatz, die den Ofen pro Stunde durchlaufen, einer Gasmenge von 20 m³ pro Einsatz. Der Hauptteil des aus dem Satzkoks im Ofen entstehenden Kohlendioxid wird so durch unmittelbare Zufuhr von Kohlendioxid Gas ersetzt.Die Gaszufuhr kann mit geringem apparativem Aufwand - Installation eines Ventils und eines Durchflussmessers in die Kohlendioxid Zufuhr - konstant ausgeführt werden. Auch eine mit der Zugabe der Einsätze synchronisierte Gaszufuhr etwa vom Sägezahntyp ist vergleichsweise einfach, wobei ausgehend von einem niedrigsten Zufuhrwert kurz nach der Beschickung des Ofens mit einem neuen Einsatz die Gasmenge linear bis zu einem Höchstwert bei der nächsten Beschickung gesteigert wird, wobei jedoch insgesamt die gleiche Gasmenge wie bei konstanter Zufuhr eingehalten wird. Zudem kann beim gezeigten Kupolofen Sauerstoff ebenfalls über die Lanzen 20a und b zugeführt werden, die Windemenge in Korrelation damit geeignet reduziert werden und so höhere Ofentemperaturen trotz Satzkoksreduzierung und Kohlendioxid Zugabe aufrechterhalten werden.

Ingesamt ergibt sich mit der erfindungsgemäß vorgeschlagenen Kohlengaszugabe ein weitere Parameter im Kupolofenbetrieb, mit dem auf vielfache Weise vorteilhaft auf die in einem Kupolofen ablaufenden Prozesse eingewirkt werden kann.

## Patentansprüche

1. Verfahren zum Betreiben eines Kupolofens zur Erzeugung von Gußeisen,
- bei dem der Ofenschacht des Kupolofens mit einem entsprechenden Einsatz gefüllt ist bzw. ständig nachgefüllt wird und bodenseitig Gußeisen entnommen wird,
- bei dem dem Ofenschacht im unteren Bereich Wind, z.B. Luft - gegebenenfalls mit Zusatzsauerstoff, zugeführt wird und im oberen Schachtbereich das sogenannte Gichtgas abgeführt wird, wobei der Ofenschacht von oben nach unten in eine Beschickungszone (5), eine Vorwärmzone (4),eine Schmelzzone(3), eine Windzone (2) und eine Herdzone (1) einteilbar ist,
- und bei dem dem Ofenschacht ein Kohlengas Kohlenmonoxid und/oder Kohlendioxid zugeführt wird, dadurch gekennzeichnet,
daß zur Einstellung eines gewünschten, erhöhten Kohlenmonoxid Gehalts im oberen Kupolofenbereich Kohlendioxid (CO₂) in der Windüsenebene in die Windzone (2) des Kupolofens in geeigneter Menge eingebracht wird.

2. Verfahren nach Anspruch 1, dadurch gekennzeichnet, daß das Kohlendioxid in konstanter Menge zugeführt wird.

3. Verfahren nach Anspruch 1, dadurch gekennzeichnet, daß die Zugabe des Kohlendioxid Zugabe mengengeregelt in der Weise ausgeführt wird, daß ein etwa gleichbleibendes Kohlenmonoxid Niveau im Kupolofen erzielt wird, beispielsweise eine zur Zugabe der Einsätze synchronisierte Gaszufuhr etwa vom Sägezahntyp durchgeführt wird.

4. Verfahren nach den Ansprüchen 1 bis 3, dadurch gekennzeichnet, daß die Kohlendioxid Zugabe in einer Größenordnung durchgeführt wird, die eine Absenkung der Satzkoksmenge zuläßt.

5. Verfahren nach den Ansprüchen 1 bis 4, dadurch gekennzeichnet, daß gleichzeitig zur Zugabe von Kohlendioxid auch eine Zufuhr von Kohlenmonoxid erfolgt.

6. Verfahren nach den Ansprüchen 1 bis 3, dadurch gekennzeichnet, daß das Kohlendioxid in Speicherbehältern bereitgestellt wird.

7. Verfahren nach den Ansprüchen 1 bis 3, dadurch gekennzeichnet, daß das Kohlendioxid zumindest teilweise aus Brennerabgasen, insbesondere aus den Angasen des Kupolofen-Rekuperator-Brenners, gewonnen wird.

## Claims

1. Method for the operation of a cupola furnace for the production of cast iron,
- wherein the furnace shaft of the cupola furnace is filled or continuously refilled with a corresponding charge and cast iron is removed at the bottom end,
- wherein a blast, e.g. air - possibly with additional oxygen - is introduced into the furnace shaft in the lower area and the so-called throat gas is removed in the upper area of the shaft, the furnace shaft being divisible from the top to the bottom into a charging zone (5), a pre-heating zone (4), a melting zone (3), a blast zone (2) and a hearth zone (1),
- and wherein a carbon gas (carbon monoxide and/or carbon dioxide) is introduced into the furnace shaft, characterised in that level with the blast nozzles, carbon dioxide (CO₂) is introduced into the blast zone (2) of the cupola furnace in a suitable quantity to produce a desired increased level of carbon monoxide in the upper area of the cupola furnace.

2. Method according to claim 1, characterised in that the carbon dioxide is introduced in a constant quantity.

3. Method according to claim 1, characterised in that the carbon dioxide is introduced in controlled quantities such that an essentially constant level of carbon monoxide is obtained in the cupola furnace, for example the gas is introduced synchronised with the introduction of the charges following an essentially saw tooth pattern.

4. Method according to claims 1 to 3, characterised in that the carbon dioxide is introduced in a quantity which allows a reduction in the quantity of charging coke.

5. Method according to claims 1 to 4, characterised in that carbon monoxide is also introduced at the same time as carbon dioxide is introduced.

6. Method according to claims 1 to 3, characterised in that the carbon dioxide is kept in storage containers.

7. Method according to claims 1 to 3, characterised in that the carbon dioxide is obtained at least partially from burner waste gases, in particular from the waste gases of the cupola furnace recovery unit burner.

## Revendications

1. Procédé de conduite d'un cubilot pour la production de fonte, dans lequel
- on remplit la cuve du cubilot au préalable ou en continu d'une charge convenable et préléve la fonte dans la partie de fond,
- on introduit dans la zone inférieure de la cuve, du vent, par exemple de l'air, le cas échéant additionné d'un apport d'oxygène, et on retire de la zone supérieure de la cuve, le gaz dénommé "gaz de gueulard", la cuve étant susceptible d'être subdivisée du haut vers le bas en une zone d'alimentation (5), une zone de préchauffage (4), une zone de fusion (3), une zone de vent (2) et une zone de creuset (1), et,
- on amène à la cuve du cubilot un gaz carboné (monoxyde de carbone et/ou dioxyde de carbone)
caractérisé en ce que pour obtenir la teneur augmentée souhaitée en monoxyde de carbone dans la zone supérieure du cubilot, on introduit du dioxyde de carbone (CO₂) en quantité appropriée dans le plan des tuyères à vent de la zone de vent (2) du cubilot.

2. Procédé selon la revendication 1, caractérisé en ce que le dioxyde de carbone est introduit en quantités constantes.

3. Procédé selon la revendication 1, caractérisé en ce que l'on réalise l'apport de dioxyde de carbone en quantités définies de façon à obtenir un niveau de monoxyde de carbone qui reste sensiblement constant dans le cubilot, par exemple une alimentation en gaz synchronisée avec l'apport des charges approximativement du type en dents de scie.

4. Procédé selon les revendications 1 à 3, caractérisé en ce que l'apport de dioxyde de carbone est réalisé dans un ordre de grandeur tel qu'il autorise une réduction de la quantité de coke de la charge (mise au mille en coke).

5. Procédé selon les revendications 1 à 4, caractérisé en ce que simultanément à l'apport de dioxyde de carbone, on réalise également une injection de monoxyde de carbone.

6. Procédé selon les revendications 1 à 3, caractérisé en ce que le dioxyde de carbone est préparé à l'avance dans des réservoirs de stockage.

7. Procédé selon les revendications 1 à 3, caractérisé en ce que le dioxyde de carbone est récupéré au moins partiellement sur des gaz d'échappement de brûleurs, en particulier des gaz d'échappement de brûleurs de récupérateurs de cubilot.
